# FASCICULE DE BREVET EUROPEEN

(11) **EP 0 085 818 B1**
(45) Date de publication et mention de la délivrance du brevet: **07.01.1987**
(21) Numéro de dépôt: 82400738.9
(22) Date de dépôt: 26.04.1982
(51) Int. Cl.: C23D 5/04, B05B 5/02, B05D 1/06

(54) **Procédé pour l'émaillage d'objets par pistolage électrostatique**
Verfahren zum Emaillieren von Gegenständen durch elektrostatisches Aufsprühen
Method for enamelling objects by electrostatic spraying

(30) Priorité: 09.02.1982 FR 8202038
(43) Date de publication de la demande: 17.08.1983
(73) Titulaire: DE DIETRICH & Cie, Société dite, F-67110 Niederbronn-Les-Bains (FR)
(72) Inventeur: Guffroy, Gérard, F-41100 Vendome (FR)
(74) Mandataire: Polus, Camille

## Description

La présente invention concerne l'émaillage de pièces généralement métalliques, par un procédé d'application électrostatique d'émail en poudre. Les spécialistes savent que la mise en oeuvre des procédés d'application électrostatiques d'émail en poudre sont fortement tributaires quant à leur bon fonctionnement de l'état hygrométrique de l'air environnant le pistolet. Cet état hygrométrique influe notamment sur l'épaisseur du dépôt et l'adhérence de la poudre aux pièces.

Pour satisfaire ces exigences, il est déjà connu de conférer à l'air environnant la zone d'application des caractéristiques de température et d'humidité définies avec précision.

Pour réaliser cet objectif, on a proposé de metre l'installation d'application dans une enceinte climatisée et d'assécher plus ou moins l'air qui l'alimente.

Une telle installation présente notamment deux inconvénients.

Une enceinte climatisée complique notablement l'installation, car il faut construire dans l'atelier d'émaillage une cabine entièrement fermée et ne communiquant avec l'extérieur, qu'à travers les passages qui y sont ménagés pour le convoyage des pièces.

D'autre part, il s'est avéré que malgré la régulation précise de l'atmosphère dans la cabine, les résultats de l'application de la poudre d'émail sont tributaires des conditions climatiques extérieures et notamment de l'humidité de l'air. C'est dire que suivant les conditions atmosphériques, les dépôts d'émail sur les pièces sont plus ou moins épais. Ceci est du au fait que l'air qui alimente et qui véhicule jusque sur les pièces, peut avoir des caractéristiques très éloignées des conditions optimales d'application. En effet, cet air est bien souvent produit par des compresseurs situés en dehors de l'enceinte climatisée, il est ensuite séché. Les caractéristiques de cet air sont de ce fait tributaires des conditions climatiques extérieures. Dans la zone d'application, cet air chasse l'air climatisé ambiant et détermine pratiquement à lui seul les conditions d'application de la poudre.

Pour éviter ces problèmes, il est également connu d'introduire de l'eau en phase liquide en divers points d'une installation tels que par exem-. ple, à la périphérie des embouchures des pistolets, dans la cabine d'application ou dans l'air de transport.

Cependant, une telle introduction ne donne pas de résultats favorables.

Par ailleurs dans FR-A-2 314 775 on a décrit un procédé pour former une couche d'un produit pulvérulent tel qu'une poudre de Téflon@ sur un objet. Dans ce procédé on fluidise le produit pulvérulent par de l'air dont la température et le degré hygrométrique sont fixés à des valeurs déterminées. Toutefois le seul moyen décrit pour régler le degré hygrométrique consiste à placer l'appareillage dans une enceinte ou un local dont l'atmosphère est conditionnée.

L'invention a donc pour but de fournir un procédé de traitement du mélange air-émail en poudre pour le pistolage électrostatique sur des objets devant être émaillés qui soit dépourvu des inconvénients précités.

A cet effet, l'invention a pour objet un tel procédé dans lequel la poudre d'émail est fluidisée dans un bac de fluidisation par insufflation d'air dans le fond de celui-ci et la poudre fluidisée est extraite du bac par entraînement au moyen d'un courant d'air de transport véhiculant la poudre vers un pistolet d'application électrostatique, caractérisé en ce que l'on règle la teneur en humidité dans la bac de fluidisation en introduisant, en plus de l'air de fluidisation et de façon distincte de celui-ci, de la vapeur d'eau dans le bac au cours de la fluidisation, en fonction au moins de la valeur de l'humidité relative régnant dans le bac de fluidisation.

Grâce à ce procédé, il devient possible moyennant la mise en oeuvre de dispositifs simples, de déterminer avec une précision très grande, la teneur en humidité du mélange air-poudre véhiculé vers les pistolets d'application. Etant donné que l'on maîtrise la teneur en humidité du mélange air-poudre dans le bac de fluidisation et que ce mélange est déterminant en ce qui concerne les conditions d'application comme indiqué plus haut, on peut se dispenser totalement d'une cabine climatisée et d'autres mesures visant à régler l'atmosphère environnante du lieu où se produit l'application de la poudre. En outre, l'introduction de la vapeur d'eau dans le bac de fluidisation peut être réalisée au moyen d'une boucle de réglage en fonction de la valeur réelle de l'humidité régnant dans ce bac.

D'autres caractéristiques et avantages de l'invention apparaitront au cours de la description qui va suivre, donnée uniquement à titre d'exemple et faite en référence aux dessins annexés, sur lesquels:
- la Fig. 1 est une vue d'ensemble très schématique, d'une installation d'application d'émail en poudre conçuesuivant l'invention;
- la Fig. 2 représente par une vue en coupe à plus grande échelle un générateur de vapeur pouvant être utilisé pour la mise en oeuvre du procède suivant l'invention.

Sur la Fig. 1, on a représenté un bac de fluidisation qui présente la forme d'une cuve dont la partie inférieure va en rétrécissant vers le bas. Dans cette partie inférieure est placée une grille 2 en dessous de laquelle aboutit un ajutage 3 raccordé à une canalisation 4 d'air de fluidisation.

Le bac 1 qui est fermé à sa partie supérieure, communique avec un dispositif d'alimentation en poudre d'émail par l'intermédiaire d'un tuyau vertical 5.

Sur le couvercle est monté un dispositif 6 de prélèvement de poudre fluidisée au moyen duquel celle-ci est véhiculée vers un pistolet d'application 7. Bien entendu, le même bac de fluidisation peut alimenter plusieurs pistolets, si nécessaire.

Le dispositif de prélèvement comporte une tubulure 8a qui descend verticalement dans le bac 1. Un raccord en T 8 comporte une branche horizontale dans laquelle passe un courant d'air de transport qui est appliqué au dispositif de prélèvement 6 à travers une canalisation 9 d'air de transport. Juste en amont du raccord 8, un tuyau 10 d'amenée d'air de dosage est raccordé sur la canalisation 9.

Les différents courants d'air introduits respectivement dans les canalisations 4,9 et 10 sont obtenus dans une boite de distribution 11 qui est raccordée à une source d'air sous pression (non représentée) munie des dispositifs de purification habituels tels qu'un sécheur et un déshuileur.

Suivant l'invention, le bac de fluidisation 1 est associé à un générateur 12 de vapeur d'eau qui est relié d'une par son entrée à une pompe de dosage 13 alimentée en eau par une canalisation 14, et d'autre part par sa sortie à une tubulure de sortie 15 menant au bac de fluidisation 1 dans lequel il débouche à travers le couvercle.

Un capteur d'humidité et de température 16 est disposé dans le bac et relié à un dispositif de régulation 17 au moyen duquel on peut transférer le signal détecté par le capteur 16 et un signal de consigne d'humidité d'une part à la pompe de dosage 13 par un dispositif de régulation 18 et d'autre part à un réchauffeur d'air 19 par un dispositif de régulation 20.

Un exemple de construction du générateur de vapeur apparait sur la Fig. 2. Il comporte un bloc métallique 21 délimitant une chambre 22 de production de vapeur de forme générale conique dont le sommet communique avec la tubulure 15. La pompe 13 refoule dans une canalisation 23 débouchant à la périphérie de la chambre 22. Le bloc 21 est chauffé grâce à une plaque chauffante électrique 24 qui peut rester branchée en permanence ou au contraire être réglée en fonction des besoins. Le générateur de vapeur 12 est complété par un capot de protection inférieur 25.

L'installation que l'on vient de décrire fonctionne de la façon suivante.

L'émail en poudre est introduit dans le bac de fluidisation par l'intermédiaire du tuyau 5. L'air de fluidisation introduit dans le fond du bac par la tubulure 3 met cette poudre en suspension, tandis que l'air de transport traversant la canalisation 9 prélève constamment de la poudre en suspension pour l'envoyer dans les pistolets 7. Le dosage fin de la quantité de poudre transportée par unité de temps est effectué en agissant sur le courant d'air dans la canalisation 10, cette régulation étant connue en soi. Le dispositif de réglage 17 permet d'afficher, pour une température déterminée, un degré d'humidité souhaité devant régner dans le bac 1. Si cette valeur affichée correspond à la la valeur constatée par la sonde 16, la boucle est au repos. Par contre, lorsqu'un écart se produit, entre les deux valeurs, la boucle de réglage peut agir soit sur la quantité de vapeur produite en modifiant le régime de la pompe 13, soit sur la température de l'air de fluidisation en modifiant l'alimentation en énergie du réchauffeur 19. On constate donc que le procédé suivant l'invention permet d'ajuster avec précision et par l'intermédiaire de moyens simples, l'humidité relative de la poudre d'émail véhiculée vers les pistolets 7. Il s'est avéré en pratique, que l'introduction de la vapeur dans le bac 1 suffit pour obtenir de très bons résultats même sur des pièces creuses telles que par exemple les moufles utilisées pour la construction des fours de cuisson domestiques, objets qui ont jusqu'ici toujours présentés certaines difficultés sur le plan de l'émaillage des parois intérieures. Le procédé suivant l'invention permet d'obtenir d'excellents résultats avec ces objets creux et ce sans utilisation d'une cabine climatisée, comme cela était habituel dans la technique antérieure.

La valeur de l'humidité relative dans le bac de fluidisation 1 peut être située entre 15 et 45% pour une température de l'air dans ce même bac située entre 20 et 30°C. Des valeurs préférées sont respectivement pour l'humidité entre 27 et 30%, une valeur de 25% ayant donné les meilleurs résultats. A l'intérieur de ces gammes de valeurs d'humidité relatives et de température, il s'est avéré que par mètre cube d'air introduit dans le bac, on pouvait introduire de 3 à 12 grammes d'eau sous forme de vapeur dans la poudre en suspension dans le bac.

A titre d'example, des poudres d'émail du type fabriqué par la Société Ferro et désigné par la référence ME 471 ou fabriqué par la Société Bayer et désigné par la référence AC 8799/MX 5016 ont donné d'excellents résultats avec le procédé suivant l'invention.

## Revendications

1. Procédé pour l'émaillage d'objets notamment d'objets creux par pistolage électrostatique de poudre d'émail, dans lequel la poudre d'émail est fluidisée dans un bac de fluidisation (1) par insufflation d'air dans le fond de celui-ci et la poudre fluidisée est entraînée au noyen d'air de transport vers un pistolet d'application électrostatique (7), caractérisé en ce que l'on règle la teneur en humidité dans le bac de fluidisation (1) en introduisant, en plus de l'air de fluidisation et de façon distincte de celiu-ci, de la vapeur d'eau dans le bac (1) au cours de la fluidisation en fonction au moins de la valeur de l'humidité relative régnant dans la bac de fluidisation.

2. Procédé suivant la revendication 1, caractérisé en que l'on règle l'humidité relative dans le bac à une valeur située entre 15 et 45% environ pour une température dans le bac (1) située entre 20 et 30°C environ.

3. Procédé suivant la revendication 2, caractérisé en ce que l'on règle l'humidité relative dans le bac à une valeur égale à 25%.

4. Procédé suivant l'une quelconque des revendications précédentes, caractérisé en ce que la quantité de vapeur d'eau introduite dans le bac de fluidisation (1) est asservie à la valeur de l'humidité relative régnant dans ce bac (1).

5. Procédé suivant la revendication 4, caractérisé en ce que l'on asservit la température de l'air de fluidisation à l'humidité relative régnant dans ce bac (1).

6. Installation pour la mise en oeuvre du procédé suivant l'une quelconque des revendications 1 à 5, comprotant un bac de fluidisation (1) pour la mise en suspension de la poudre d'émail, un dispositif pour le prélèvement de cette poudre, raccordé entre le ou les pistolets (7) et ledit bac (1) et des moyens d'alimentation en air pour la mise en suspension de la poudre et pour transporter celle-ci vers les pistolets (7), caractérisée en ce qu'elle comprend en outre un générateur de vapeur (12) connecté audit bac de fluidisation (1), cette connection étant distincte desdits moyens d'alimentation en air, et des moyens de détection (16) de la teneur en humidité relative du bac de fluidisation (1).

7. Installation suivant la revendication 6, caractérisée en ce que ledit générateur de vapeur (12) est alimenté en eau au moyen d'une pompe doseuse (13).

8. Installation suivant la revendication 7, caractérisée en ce que ladite pompe (13) est associée à une boucle de réglage qui en commande le débit en fonction de l'humidité relative régnant dans ledit bac, ladite boucle comprenant un capteur d'humidité (16) placé dans ledit bac (1 ).

9. Installation suivant l'une quelconque des revendications 6 à 8, caractérisée en ce qu'elle comprend également des moyens pour ajuster la température de l'air de fluidisation en fonction de l'humidite relative régnant dans la bac.

## Patentansprüche

1. Verfahren zum Emaillieren von Gegenständen und insbesondere von Hohlkörpern durch elektrostatisches Aufsprühen von Emailpulver durch Fluidisieren des Emailpulvers in einem Fluidisierungsbehälter (1) durch Einblasen von Luft auf den Boden des Behälters und Transportieren des fluidisierten Pulvers durch Luft zu einer elektrostatischen Aufsprühpistole (7), gekennzeichnet durch Einstellen des Feuchtigkeitsgehalts im Fluidisierungsbehälter (1) in Abhängigkeit zumindest von der in dem Fluidisierungsbehälter (1) herrschenden relativen Feuchtigkeit durch Einführen in den Fluidisierungsbehälter (1) von Wasserdampf im Verlauf der Fluidisierung, zusätzlich zur Fluidisierungsluft und auf verschiedene Weise.

2. Verfahren nach Anspruch 1, gekennzeichnet durch Einstellen der relativen Feuchtigkeit im Behälter auf einen Wert von etwa 15 bis 45% bei einer Temperatur im Behälter (1) von etwa 20 bis 30°C.

3. Verfahren nach Anspruch 2, gekennzeichnet durch Einstellen der relativen Feuchtigkeit im Behälter auf einen Wert von 25%.

4. Verfahren nach einem der vorstehenden Ansprüche, dadurch gekennzeichnet, daß die Menge an in den Fluidisierungsbehälter (1) eingeführten Wasserdampf auf die im Behälter (1) herrschende relative Feuchtigkeit eingestellt wird.

5. Verfahren nach Anspruch 4, dadurch gekennzeichnet, daß die Fluidisierungslufttemperatur auf die im Behälter (1) herrschende relative Feuchtigkeit eingestellt wird.

6. Vorrichtung zur Durchführung des Verfahrens nach einem der Ansprüche 1 bis 5, mit einem Fluidisierungsbehälter (1) zum Suspendieren des Emailpulvers, einer Vorrichtung zur Entnahme dieses Pulvers, die mit der (den) Pistole(n) (7) und dem Behälter (1) verbunden ist, und Lufteinspeisvorrichtungen zum Suspendieren des Pulvers und zu seinem Transport zu den Pistolen (7), gekennzeichnet durch zusätzlich einen Wasserdampfgenerator (12), der mit dem Fluidisierungsbehälter (1) verhunden ist, wobei diese Verbindung von den Lufteinspeisvorrichtungen und den Vorrichtungen (16) zur Bestimmung der relativen Feuchtigkeit im Fluidisierungsbehälter (1) verschieden ist.

7: Vorrichtung nach Anspruch 6, dadurch gekennzeichnet, daß der Wasserdampfgenerator (12) von einer Dosierpumpe (13) versorgt wird.

8. Vorrichtung nach Anspruch 7, dadurch gekennzeichnet, daß die Pumpe (13) mit einem Regelkreis verbunden ist, der die Versorgung in Abhängigkeit von der im Behälter herrschenden relativen Feuchtigkeit regelt und einen Feuchtigkeitsfühler (16) aufweist.

9. Vorrichtung nach einem der vorstehenden Ansprüche 6 bis 8, gekennzeichnet durch Vorrichtungen zur Einstellung der Fluidisierungslufttemperatur in Abhängigkeit der im Behälter herrschenden relativen Feuchtigkeit.

## Claims

1. A process for enamelling objects, and in particular hollow objects, electrostatically by means of a gun and powdered enamel, wherein the powdered enamel is fluidized in a fluidization vessel (1) by blowing air in the bottom of the vessel (1) and the fluidized powder is entrained by means of conveying air to an electrostatic application gun (7), characterized in that the humidity content in the fluidization vessel (1) is regulated by introducing, in addition to the fluidization air and distinctly from said fluidization air, steam in the vessel (1) in the course of the fluidization, as a function at least of the value of the relative humidity prevailing in the fluidization vessel (1).

2. A process according to claim 1, characterized in that the relative humidity in the vessel (1) is regulated to a value of between about 15 and 45% in respect of a temperature in the vessel (1) of between about 20 and 30°C.

3. A process according to claim 2, characterized in that the relative humidity in the vessel is regulated at a value of 25%.

4. A process according to any one of the preceding claims, characterized in that the amount of steam introduced in the fluidization vessel (1) is controlled in accordance with the value of the relative humidity prevailing in the vessel (1).

5. A process according to claim 4, characterized in that the temperature of the fluidization air is controlled in accordance with the relative humidity prevailing in the vessel (1).

6. A unit for carrying out the process according to any one of the claims 1 to 5, comprising a fluidization vessel (1) for putting the powdered enamel in suspension, a device for taking off said powder connected between the gun or guns (7) and said vessel (1), and an air supply means for putting the powder in suspension and for conveying the powder to the guns (7), characterized in that there is further provided a steam boiler (12) which is connected to said fluidization vessel (1), said connection being distinct from said air supply means, and means (16) for detecting the relative humidity in the fluidization vessel (1).

7. A unit according to claim 6, characterized in that the steam boiler (12) is supplied with water by means of a dosing pump (13).

8. A unit according to claim 7, characterized in that said pump (13) is associated with control loop which controls the delivery of the pump as a function of the relative humidity prevailing in said vessel, said control loop comprising a humidity sensor (16) placed in said vessel.

9. A unit according to any one of the claims 6 to 8, characterized in that it comprises also means for adjusting the temperature of the fluidization air as a function of the relative humidity prevailing in the vessel.
